# EUROPÄISCHE PATENTANMELDUNG

(11) **EP 1 903 295 A1**
(43) Veröffentlichungstag der Anmeldung: **26.03.2008**
(21) Anmeldenummer: 06019947.8
(22) Anmeldetag: 23.09.2006
(51) Int. Cl.: F41H 3/02

(54) **Vorrichtung zum Tarnen von Objekten und/oder Personen**

(71) Anmelder: SSZ AG, 6301 Zug (CH)
(72) Erfinder: Schwarz, René, 8906 Bonstetten (CH)
(74) Vertreter: Troesch Scheidegger Werner AG

(57) **Zusammenfassung**

Für das Tarnen von Objekten und Personen wird ein gewirktes oder gewobenes Gut vorgeschlagen, welches mit einer Beschichtung versehen ist, mindestens aufweisend bzw. beinhaltend ein leitfähiges Polymer (ICP). Für die Beschichtung geeignet sind leitfähige Polymere, beispielsweise auf Basis Polyanilin, Polypyrrol oder Polythiophen(PEDT bzw. PEDOT).

## Beschreibung

Die vorliegende Erfindung betrifft eine Vorrichtung zum Tarnen von Objekten und/oder Personen gemäss dem Oberbegriff nach Anspruch 1 sowie ein Verfahren zu deren Herstellung.

Die Tarnung von Objekten wird durch den Einsatz von neueren Technologien, wie Radar, Infrarotnachtsichtgeräten und dgl. immer schwieriger, so dass herkömmliche Tarnnetze, Tarnanzüge und dgl. kaum noch Schutz vor dem Erkennen bieten. Es sind wohl Massnahmen bekannt, insbesondere um Radarerkennung zu verhindern, wie beispielsweise Beschichtung von Tarnnetzen oder von zu tarnenden Objekten auf Basis von metallenen Füllstoffen, wie beispielsweise auf Basis von Metallpulvern oder Metallfasern bzw. auf Basis von Ferrit, wie beispielsweise Karbonyleisenferrit.

Insbesondere Beschichtungen auf Basis von Ferrit haben den Nachteil, dass sie relativ schwer sind und der Beschichtungsvorgang nicht unproblematisch ist. Auch eine individuelle Farbgebung ist infolge des Füllstoffes auf Basis von Eisen nicht immer möglich.

Es ist daher eine Aufgabe der vorliegenden Erfindung, eine Massnahme zur Tarnung von Objekten und/oder Personen gegen Erkennung durch Radar vorzuschlagen.

Erfindungsgemäss wird eine Vorrichtung gemäss dem Wortlaut nach Anspruch 1 vorgeschlagen.

Es hat sich gezeigt, dass überraschenderweise Beschichtungen auf Basis der neuerdings bekannten sogenannten ICP-Polymeren (intrinsically conductiv polymers) verwendet werden können, um einen ähnlichen Effekt zu erzielen wie bei Verwendung von herkömmlichen Polymeren, welche als Füllstoffe Metallfasern oder Metallpulver enthalten.

Mit anderen Worten wird erfindungsgemäss vorgeschlagen ein Gewirk oder Gewebe, wie es heute allgemein üblich für Tarnzwecke verwendet wird, mit einer Beschichtung auf Basis eines sogenannten ICPs zu versehen.

Als ICPs kommen Polymere auf Basis von Polyanalin, Polypyrrol oder Polythiophene in Frage, wobei diese leitenden Polymere in der Regel auf Basis von Lösungen oder Dispersionen im Markt erhältlich sind. Angeboten werden diese Polymere bzw. Lösungen oder Dispersionen davon von unter anderem Ormecon GmbH in Ammersbeck; Panipol, Finnland; DSM, Holland; BASF AG, Ludwigshafen und H.C. Starck GmbH, Leverkusen, Agfa-Gevaert NV, Mortsel, Belgien, um nur einige zu nennen.

Als Tarnmaterialen können Gewebe oder gewirkte Textilien verwendet werden, wie beispielsweise auf Basis von Polyestern, Polyamid, Aramid (aromatische Polyamide) sowie Polypropylen oder Mischgewebe aus den genannten Materialen.

Die Beschichtung des Gewebes oder Gewirkes kann mittels üblichen Beschichtungsmethoden erfolgen, wie Aufsprühen, Auftragen mittels eines Rakels, Tauchen in ein Tauchbad, etc. Dabei können den handelsüblich erhältlichen Dispersionen oder Lösungen der genannten leitenden Polymere weitere Additive beigefügt werden, wie Benetzungsmittel, Verdicker, Dispergiermittel, Lösungsmittel, UV-Stabilisatoren, Farbpigmente, Flammschutzmittel, Vernetzungsmittel um die Wasser- und Lösungsbeständigkeit der schlussendlichen Beschichtung zu erhöhen, etc.

Je nach zu erzielender Leitfähigkeit der Beschichtung ist es zudem möglich weitere, die Leitfähigkeit zu erhöhende Additive, wie Kohlenstofffasern, Metallfasern, etc. der zu beschichtenden Formulierung beizufügen.

Die zu applizierende Formulierung ist je nach verwendetem Gewebe oder Gewirk anzupassen, wie auch in Bezug der zu erzielenden Leitfähigkeit bzw. Fähigkeit der Abschirmung gegenüber Radarstrahlung.

Das erfindungsgemäss hergestellte, beschichtete Tarnmaterial kann für beliebigen Einsatz, insbesondere zu militärischen Zwecken, verwendet werden, wo Objekte, Personen oder Tiere gegen Radarerkennung zu schützen sind. Seien dies Fahrzeuge, Gebäude, schwere Waffen oder verwendet als Tarnanzüge für Truppenverbände.

Selbstverständlich ist es vorteilhaft, wenn das verwendete Tarnmaterial durch entsprechende Farbgebung bzw. Oberflächenstrukturierung mit den heute üblichen und bekannten Tarnmuster bzw. Tarnfarbgebungen versehen ist, um zusätzlich eine gute Tarnung gegenüber visuelle Erkennung zu gewährleisten. Zudem ist es vorteilhaft, wenn das verwendete Gewebe bzw. Gewirk eine gewisse optische Transparenz aufweist, in der Grössenordnung von ca. 10 bis 40%, vorzugsweise 15 bis 35%.

Erfindungsgemäss hergestellte Tarnmaterialien weisen so schliesslich eine Leitfähigkeit auf, in der Grössenordnung von ca. 300Ohm/sq bis zu 35kOhm/sq.

Anhand eines nachfolgend beschriebenen Ausführungsbeispiels soll die vorliegende Erfindung beispielsweise näher erläutert werden.

Verwendet wurde ein Tarnnetz, basierend auf einem Polyestergewebe oder einem Aramidgewebe mit einem Gewicht von 120 bis 150gr/m².

Für die Beschichtung verwendet wurde eine Dispersion der Firma Agfa-Gevaert Ltd. mit der Bezeichnung Orgacon S300, d.h. auf Basis von Polyethylendioxythiophon (PEDOT)

Die Beschichtung des Polyestergewebes oder des Aramitgewebes erfolgte mittels Tauchbeschichtung in einem Bad auf Basis von Orgacon S300 gelöst bzw. dispergiert in folgender Zusammensetzung:

| | |
|---|---|
| N-Methyl-2-2pyrrolidon | 5-10% |
| Diethylen-Glykol | 1-5% |
| 2-Heptadecylbenzimidazole-4sulfonsäure | 0.5-1% |

dazu:

| | |
|---|---|
| Wasser | 60-80% |
| Styrol/butyl/acrylat-copolymer | 1-5% |
| Polymethylmethacrylat | 1-5% |
| Silica (Kieselsäure) | 0.5-1% |

Die Beschichtung erfolgt im oben genannten Bad gemäss allgemein bekannt üblichen Tauchbeschichtungsverfahren, wobei vorzugsweise die Beschichtung zweifach im Tauchverfahren erfolgt. Der Verbrauch dieser Lösung ergibt ca. 2 x 145ml/m² Gewebes.

Zusätzlich für die Beschichtung können folgende Chemikalien verwendet werden:
Urepol (Polyurethan)
Ammoniak
Flammschutzmittel
Dispergiermittel
Flammschutzmittel
und gegebenenfalls Verdicker (nicht unbedingt nötig)

Das so mit Orgacon getränkte bzw. beschichtete Polyestergewebe wurde leicht abgequetscht und beispielsweise bei 160°C mittels Heissluft oder -strahler während ca. 120 sec. getrocknet, wobei durch die Verwendung beispielsweise eines Vernetzungsmittels eine zusätzliche Vernetzung in der Beschichtung stattfinden kann.

Zur gleichzeitigen Flammschutzausrüstung sind ca. 100g/l Flammschutz (beispielsweise zyklische Phosphorverbindung) und ca. 5g/l Ammoniak notwendig (Flammschutz bewirkt einen deutlich weicheren Griff). Dabei muss die Temperatur auf ca. 190-200°C erhöht werden, um ein Diffundieren des Flammschutzes in die Polyesterfaser zu erreichen.

Sollte ein etwas stabilerer Griff erzielt werden sind 50-100g/l Polyurethan-Dispersion und ca. 10g/l Melamin einzusetzen. Dieser Zusatz an Polyurethan reicht ebenfalls aus, um beispielsweise das Aufbringen bzw. Ankleben von Farbstoffen zu unterstützen.

Eine geringe Viskositätserhöhung bewirkt ein besseres Wasserrückhaltevermögen.

Anschliessend an die Beschichtung wurde die Effizienz gegen Radarstrahlung des erfindungsgemäss hergestellten Tarnmaterials gemessen und ergab ein reflektiertes Radarsignal, bezogen auf eine Metallplatte (0:100% Reflektion, -18db: 1,6% Reflektion)

Die Messung ist der beigefügten Figur 1 im dargestellten Diagramm zu entnehmen.

Grundsätzlich ist auszuführen, dass die Beschichtung des Gewebes oder Gewirkes mittels irgendeines bekannten Beschichtungsverfahrens erfolgen kann, wie insbesondere mittels eines Tauchverfahrens. Mit anderen Worten handelt es sich bei den Beschichtungs- bzw. dem beschriebenen Tauchverfahren um allgemein üblich bekannte Verfahren zum Beschichten von beispielsweise textilen oder nicht textilen Geweben bzw. Gewirken.

Die vorliegende Erfindung ist selbstverständlich keinesfalls auf einfache Gewebe beschränkt, wie sie üblicherweise für Tarnnetze verwendet werden, sondern die Beschichtung mittels eines elektrisch leitenden Polymers kann für irgendein textiles bzw. technisches Gewebe oder Gewirk angewendet werden, wie beispielsweise auch für sogenannte zweilagige, dreidimensionale Gewirke bzw. Raschelware. Es hat sich beispielsweise gezeigt, dass durch die Verwendung von sogenannten zweilagigen Geweben bzw. Gewirken die radarabschirmenden Eigenschaften durch den zwischen den Lagen ausgebildeten Zwischenraum erhöht werden kann.

## Patentansprüche

1. Vorrichtung zum Tarnen von Objekten und Personen **gekennzeichnet durch** ein gewirktes oder gewobenes Gut, welches mit einer Beschichtung vorgesehen ist mindestens aufweisend bzw. beinhaltend ein leitfähiges Polymer (ICP)

2. Vorrichtung nach Anspruch 1, **dadurch gekennzeichnet, dass** das Gewebe oder Gewirk aus einem synthetischen Polymermaterial gefertigt ist.

3. Vorrichtung nach einem der Ansprüche 1 oder 2, **dadurch gekennzeichnet, dass** das Gewebe oder Gewirk aus einem Polymermaterial, wie insbesondere aus Polyester, Polyamid, einem aromatischen Polyamid (Aramid) oder ggf. aus Polypropylen oder einer Mischung davon gefertigt ist.

4. Vorrichtung nach einem der Ansprüche 1 bis 3, **dadurch gekennzeichnet, dass** die Beschichtung auf Basis Polyanilin, Polypyrrol oder Polythiophen (PEDT bzw. PEDOT) aufgebaut ist.

5. Vorrichtung nach einem der Ansprüche 1 bis 4, **dadurch gekennzeichnet, dass** die als Gewebe oder Gewirk verwendeten Textilien eine optische Transparenz in der Grössenordnung von ca. 10 bis 40%, vorzugsweise 15 bis 35% aufweist.

6. Vorrichtung nach einem der Ansprüche 1 bis 5, **dadurch gekennzeichnet, dass** das Gewebe oder Gewirk mindestens zweilagig ist, wobei die Lagen voneinander beabstandet sind.

7. Verfahren zur Herstellung einer Tarnvorrichtung nach einem der Ansprüche 1 bis 6, **dadurch gekennzeichnet, dass** ein Gewebe oder Gewirk auf Basis eines synthetischen Polymers mittels einer Formulierung auf Basis eines leitfähigen Polymers, wie insbesondere auf Basis Polyanilin, Polypyrrol oder Polythiophen beschichtet wird, wie insbesondere durch Aufsprühen, durch Verwendung eines Rakels, in einem Tauchbad, etc.

8. Verfahren nach Anspruch 7, **dadurch gekennzeichnet, dass** ein Netz auf Basis Polyester, Polyamid, Aramid, Polypropylen in einem Tauchbad mittels eines allgemein bekannten üblichen Tauchbeschichtungs-Verfahrens beschichtet wird, wobei das Bad eine Dispersion beinhaltet auf Basis von Polyanilin, Polypyrrol oder Polythiophen.

9. Verfahren nach einem der Ansprüche 7 oder 8, **dadurch gekennzeichnet, dass** dem Tauchbad zur Dispersion auf Basis von Polyanilin, Polypyrrol oder Polythiophen Additive beigefügt werden, wie beispielsweise Verdicker, Benetzungsmittel, Flammhemmmittel, Farbpigmente und/oder elektrisch leitende Füllstoffe, wie beispielsweise Metallpulver, Metallfasern und dgl.

10. Verwendung der Tarnvorrichtung nach einem der Ansprüche 1 bis 6 zum Tarnen von militärischen Objekten, wie Fahrzeugen, schweren Waffen, Gebäuden, oder verwendet als Tarnanzüge von Truppenverbänden, Soldaten, etc.
